# EUROPÄISCHE PATENTSCHRIFT

(11) **EP 0 194 429 B1**
(45) Veröffentlichungstag und Bekanntmachung des Hinweises auf die Patenterteilung: **23.11.1989**
(21) Anmeldenummer: 86101024.7
(22) Anmeldetag: 25.01.1986
(51) Int. Cl.: C25F 3/04, B41N 1/08, C25D 11/16

(54) **Verfahren zur elektrochemischen Aufrauhung von Aluminium für Druckplattenträger**
Process for the electrochemical graining of aluminium for printing plate substrates
Procédé de grainage électrochimique de l'aluminium pour substrats de plaques d'impression

(30) Priorität: 06.02.1985 DE 3503927
(43) Veröffentlichungstag der Anmeldung: 17.09.1986
(73) Patentinhaber: HOECHST AKTIENGESELLSCHAFT, 65926 Frankfurt am Main (DE)
(72) Erfinder: Pliefke, Engelbert, Dr. Dipl.-Chem., D-6200 Wiesbaden (DE)

(56) Entgegenhaltungen:
- EP-A- 0 151 304
- DE-A- 2 218 471
- DE-A- 3 030 815
- US-A- 3 085 950
- US-A- 3 563 785

## Beschreibung

Die Erfindung betrifft ein Verfahren zur elektrochemischen Aufrauhung von Aluminium für Druckplattenträger, das mit Wechselstrom in einem chlorid- und ammoniumionenhaltigen sauren Elektrolyten durchgeführt wird. Druckplatten (mit diesem Begriff sind im Rahmen der vorliegenden Erfindung Offsetdruckplatten gemeint) bestehen in der Regel aus einem Träger und mindestens einer auf diesem angeordneten strah- lungs(licht)empfindlichen Reproduktionsschicht, wobei diese Schicht entweder vom Verbraucher (bei nicht-vorbeschichteten Platten) oder vom industriellen Hersteller (bei vorbeschichteten Platten) auf den Schichtträger aufgebracht wird.

Als Schichtträgermaterial hat sich auf dem Druckplattengebiet Aluminium oder eine seiner Legierungen durchgesetzt. Diese Schichtträger können prinzipiell auch ohne eine modifizierende Vorbehandlung eingesetzt werden, sie werden im allgemeinen jedoch in bzw. auf der Oberfläche modifiziert, beispielsweise durch eine mechanische, chemische und/oder elektrochemische Aufrauhung (im einschlägigen Schrifttum gelegentlich auch Körnung oder Ätzung genannt), eine chemische oder elektrochemische Oxidation und/oder eine Behandlung mit Hydrophilierungsmitteln.

In den modernen kontinuierlich arbeitenden Hochgeschwindigkeitsanlagen der Hersteller von Druckplattenträgern und/oder vorbeschichteten Druckplatten wird oftmals eine Kombination der genannten Modifizierungsarten angewandt, insbesondere eine Kombination aus elektrochemischer Aufrauhung und anodischer Oxidation, gegebenenfalls mit einer nachfolgenden Hydrophilierungsstufe.

Das Aufrauhen wird beispielsweise in wäßrigen Säuren wie wäßrigen HCI- oder HN0₃-Lösungen oder in wäßrigen Salzlösungen wie wäßrigen NaCI- oder Al(NO₃)₃-Lösungen unter Einsatz von Wechselstrom durchgeführt. Die so erzielbaren Rauhtiefen (angegeben beispielsweise als mittlere Rauhtiefen R_{z}) der aufgerauhten Oberfläche liegen im Bereich von etwa 1 bis 15 ₁1m, insbesondere im Bereich von 2 bis 8 um. Die Rauhtiefe wird nach DIN 4768 (in der Fassung vom Oktober 1970) ermittelt. Als Rauhtiefe R_{z} wird dann das arithmetische Mittel aus den Einzelrauhtiefen fünf aneinandergrenzender Einzelmeßstrecken bezeichnet.

Die Aufrauhung wird u. a. deshalb durchgeführt, um die Haftung der Reproduktionsschicht auf dem Schichtträger und die Wasserführung der aus der Druckplatte durch Bestrahlen (Belichten) und Entwickeln entstehenden Druckform zu verbessern. Durch das Bestrahlen und Entwickeln (bzw. Entschichten bei elektrophotographisch arbeitenden Reproduktionsschichten) werden auf der Druckplatte die beim späteren Drucken farbführenden Bildstellen und die wasserführenden Nichtbildstellen (im allgemeinen die freigelegte Trägeroberfläche) erzeugt, wodurch die eigentliche Druckform entsteht. Auf die spätere Topographie der aufzurauhenden Aluminiumoberfläche haben sehr verschiedene Parameter einen Einfluß. Beispielsweise geben die folgenden Literaturstellen hierüber Auskunft:

In dem Aufsatz "The Alternating Current Etching of Aluminum Lithographie Sheet" von A. J. Dowell in Transactions of the Institute of Metal Finishing, 1979, Vol. 57, S. 138 bis 144 werden grundsätzliche Ausführungen zur Aufrauhung von Aluminium in wäßrigen Salzsäurelösungen gemacht, wobei die folgenden Verfahrensparameter variiert und die entsprechenden Auswirkungen untersucht wurden. Die Elektrolytzusammensetzung wird bei mehrmaligem Gebrauch des Elektrolyten beispielsweise hinsichtlich der H⁺(H₃O⁺)-lonenkonzentration (meßbar über den pH-Wert) und der AI³⁺⁻lonenkonzentration verändert, wobei Auswirkungen auf die Oberflächentopographie zu beobachten sind. Die Temperaturvariation zwischen 16_{°} C und 90_{°}C zeigt einen verändernden Einfluß erst ab etwa 50_{°}C, der sich beispielsweise durch den starken Rückgang der Schichtbildung auf der Oberfläche äußert. Die Aufrauhdauer-Veränderung zwischen 2 und 25 min führt bei zunehmender Einwirkzeit auch zu einer zunehmenden Metallauflösung. Die Variation der Stromdichte zwischen 2 und 8 A/dm² ergibt mit steigender Stromdichte auch höhere Rauhigkeitswerte. Wenn die Säurekonzentration im Bereich 0,17 bis 3,3 % an HCI liegt, dann treten zwischen 0,5 und 2 % an HCI nur unwesentliche Veränderungen in der Lochstruktur auf, unter 0,5 % an HCI findet nur ein lokaler Angriff an der Oberfläche und bei den hohen Werten ein unregelmäßiges Auflösen von Aluminium statt. Der Zusatz von S0₄²⁻⁻lonen oder CI--lonen in Salzform [z. B. durch Zugabe von AI₂(S0₄)₃ oder NaCI] kann ebenfalls zu einer Beeinflussung der Topographie des aufgerauhten Aluminiums führen. Die Gleichrichtung des Wechselstroms zeigt, daß offensichtlich beide Halbwellenarten für eine gleichmäßige Aufrauhung erforderlich sind.

Die Verwendung von Salzsäure als Elektrolyt zum Aufrauhen von Substraten aus Aluminium ist demnach grundsätzlich als bekannt vorauszusetzen. Es kann eine gleichmäßige Körnung erhalten werden, die für lithographische Platten geeignet ist und innerhalb eines brauchbaren Rauhigkeitsbereiches liegt. Schwierig gestaltet sich in reinen Salzsäureelektrolyten die Einstellung einer flachen und gleichmäßigen Oberflächentopographie, und es ist erforderlich, die Betriebsbedingungen in sehr engen Grenzen einzuhalten.

Der Einfluß der Zusammensetzung des Elektrolyten auf die Aufrauhqualität wird beispielsweise auch in den folgenden Veröffentlichungen beschrieben:
-die DE-A 22 50 275 (= GB-A 1 400 918) nennt als Elektrolyten bei der Wechselstrom-Aufrauhung von Aluminium für Druckplattenträger wäßrige Lösungen eines Gehalts von 1,0 bis 1,5 Gew.-% an HN0₃ oder von 0,4 bis 0,6 Gew.-% an HCI und gegebenenfalls 0,4 bis 0,6 Gew.-% an HsP04,
-die DE-A 28 10 308 (= US-A 4 072 589) nennt als Elektrolyten bei der Wechselstrom-Aufrauhung von Aluminium wäßrige Lösungen eines Gehalts von 0,2 bis 1,0 Gew.-% an HCI und 0,8 bis 6,0 Gew.-% an HNOs.

Zusätze zum HCI-Elektrolyten haben die Aufgabe, einen nachteiligen, lokalen Angriff in Form von tiefen Löchern zu verhindern. So beschreibt
-die DE-A 28 16 307 (= US-A 4 172 772) den Zusatz von Monocarboxysäuren, wie Essigsäure zu Salzsäureelektrolyten,
- die US-A 3 963 594 von Gluconsäure,
-die EP-A 0 036 672 von Citronen- und Malonsäure und
-die US-A 4 052 275 von Weinsäure.

Alle diese organischen Elektrolytbestandteile haben den Nachteil, bei hoher Strombelastung (Spannung) elektrochemisch instabil zu sein und sich zu zersetzen.

Inhibierende Zusätze, wie in der US-A 3 887 447 mit Phosphor- und Chromsäure, in der DE-A 25 35 142 (= US-A 3 980 539) mit Borsäure beschrieben, haben den Nachteil, daß lokal die Schutzwirkung häufig zusammenbricht und dort einzelne, besonders ausgeprägte Narben entstehen können.

Die JP-Anmeldung 91 334/78 beschreibt eine Wechselstromaufrauhung in einer Kombination aus Salzsäure und einem Alkalihalogenid zur Erzeugung eines lithographischen Trägermaterials.

Die DE-A 16 21 115 (= US-A 3 632 486 und US-A 3 766 043) beschreibt eine Gleichstromaufrauhung z. B. für dekorative Verkleidungen in verdünnter Flußsäure unter kathodischer Schaltung des Aluminiums.

Die DE-C 120 061 beschreibt eine Behandlung zur Erzeugung einer wasseranziehenden Schicht durch Verwendung von Strom, die auch in Flußsäure erfolgen kann.

Die JP-Anmeldung 93 108/78 beschreibt die Herstellung einer Kondensatorfolie; dabei wird zunächst in einem Elektrolyten aus 0,3 bis 1,5 % Salzsäure und 15 bis 25 % Ammoniumacetat mit Wechselstrom aufgerauht (mit 200 bis 400 C/dm²) und dann in HCI mit gepulstem Strom weiter elektrolysiert.

Die DE-B 22 18 471 (= US-A 3 775 116) beschreibt den Zusatz von Aminen in Konzentrationen von 0,05 bis 5 % als antikorrosive Mittel zu einem 1- bis 3%igen Salzsäureelektrolyten zur Erzeugung von Druckplattenträgern. Dabei wird als sekundäres Beizmittel mindestens eine der folgenden Substanzen Magnesiumchlorid, Aluminiumchlorid, Zinkchlorid oder Ammoniumchlorid in einer Gesamtchloridkonzentration bis zu 8 Gew.-% bezogen auf das Gesamtgewicht des Elektrolyten eingesetzt.

Aus der äquivalenten Behandlung der sekundären Beizmittel geht aus den Beispielen eindeutig hervor, daß die Vergleichmäßigung der Oberfläche durch die genannten antikorrosiven Mittel gegeben ist und nicht durch eine spezifische Wirkung z. B. der Ammoniumionen.

Wie die Beispiele ebenfalls zeigen, führen diese antikorrosiven Mittel gegenüber reinen Salzsäureelektrolyten zu einer Rauhtiefevergrößerung.

In der JP-Anmeldung 105471/78 werden neben den 15 bis 25 % Ammoniumacetat noch 0,3 bis 1,5 % HN0₃ bzw. 1 bis 30 % Citronensäure beansprucht.

Eine solche Behandlung in Eleklrolytsystemen mit einem pH-Wert größer als 4,5 führt aber zu grob narbigen und/oder nicht flächendeckend aufgerauhten, für lithographische Zwecke völlig ungeeigneten Oberflächenstrukturen (siehe Vergleichsbeispiele V41 bis V48). Im Gegensatz zur Oberflächenvergrößerung bei der Anwendung°in Kondensatoren dient die Aufrauhung für Druckplattenträger der Schichtverankerung und der Wasserführung und muß damit sehr homogen und narbenfrei sein.

Eine andere bekannte Möglichkeit, die Gleichmäßigkeit der elektrochemischen Aufrauhung zu verbessern, ist die Modifizierung der eingesetzten Stromform, dazu zählen beispielsweise
- der Einsatz von Wechselstrom, bei dem die Anodenspannung und der anodische coulombische Eingang größer als die Kathodenspannung und der kathodische coulombische Eingang sind, gemäß der DE-A 26 50 762 (= US-A 4 087 341), wobei im allgemeinen die anodische Halbperiodenzeit des Wechselstroms geringer als die kathodische Halbperiodenzeit eingestellt wird; auf diese Methode wird beispielsweise auch in der DE-A 29 12 060 (= US-A 4 301 229), der DE-A 30 12 135 (= GB-A 2 047 274) oder der DE-A 30 30 815 (= US-A 4 272 342) hingewiesen, wobei bei letzterer auch Ammoniumchlorid bis maximal 30g/1 eingesetzt wird,
- der Einsatz von Wechselstrom, bei dem die Anodenspannung deutlich gegenüber der Kathodenspannung erhöht wird, gemäß der DE-A 14 46 026 (= US-A 3 193 485),
- die Unterbrechung des Stromflusses während 10 bis 120 sec und ein Stromfluß während 30 bis 300 sec, wobei Wechselstrom und als Elektrolyt eine wäßrige 0,75 bis 2 n HCI-Lösung mit NaCI-oder MgCI₂-Zusatz eingesetzt werden, gemäß der GB-A 879 768. Ein ähnliches Verfahren mit einer Unterbrechung des Stromflusses in der Anoden-oder Kathodenphase nennt auch die DE-A 30 20 420 (= US-A 4 294 672).

Die genannten Methoden können zwar zu relativ gleichmäßig aufgerauhten Aluminiumoberflächen führen, sie erfordern jedoch bisweilen einen verhältnismäßig großen apparativen Aufwand und sind auch nur in sehr engen Parametergrenzen anwendbar.

Aufgabe der vorliegenden Erfindung ist es deshalb, ein Verfahren zur elektrochemischen Aufrauhung von Aluminium für Druckplattenträger mit Wechselstrom vorzuschlagen, das eine gleichmäßige, narbenfreie und flächendeckende Aufrauhstruktur zum Ergebnis hat und wobei auf einen großen apparativen Aufwand und/oder besonders enge Parametergrenzen verzichtet werden kann.

Die Erfindung geht aus von einem Verfahren zur elektrochemischen Aufrauhung von Aluminium oder seinen Legierungen für Druckplattenträger in einem chloridionen- und ammoniumionenhaltigen sauren Elektrolyten unter der Einwirkung von Wechselstrom. Das erfindungsgemäße Verfahren ist dadurch gekennzeichnet, daß man dem Elektrolyten eine ammoniumionenhaltige Verbindung in einer Konzentration von 40g/1 bis zur Sättigungsgrenze zusetzt und den pH-Wert auf kleiner als 4,5 einstellt.

In einer bevorzugten Ausführungsform arbeitet man mit einem HCI-Elektrolyten, wobei die Salzsäurekonzentration zwischen 0,01 und 50,0 gll, besonders bevorzugt zwischen 0,01 und 30,0 g/I, und die Konzentration der Ammoniumverbindung bevorzugt zwischen 70,0 g/I und der Sättigungsgrenze liegt.

Als bevorzugte Ammoniumionen enthaltende Verbindung wird Ammoniumchlorid eingesetzt. Im Rahmen der Erfindung ist auch vorgesehen, Kombinationen aus Ammoniumsalzen einzusetzen, solange die Forderung erfüllt ist, daß der pH-Wert auf < 4,5, vorzugsweise < 3,0, eingestellt wird.

Es hat sich als besonders vorteilhaft erwiesen, wenn man dem Elektrolyten noch Aluminiumsalze, vorzugsweise in einer Menge von 20 bis 150 g/I, zusetzt. Zur Ausführung des erfindungsgemäßen Verfahrens reicht jedoch auch bereits die durch Hydrolyse von eingesetztem Aluminiumchlorid freiwerdende Menge an Salzsäure aus (siehe dazu Beispiele 35 und 36).

Das Ergebnis einer nach dem erfindungsgemäßen Verfahren erzeugten Oberfläche ist eine extrem flache (R_{z} = 2 bis 4 J.1m) hochgleichmäßige Trägeroberfläche mit ausgezeichneten lithographischen Eigenschaften.

Das erfindungsgemäße Verfahren wird entweder diskontinuierlich oder bevorzugt kontinuierlich mit Bändern aus Aluminium oder seinen Legierungen durchgeführt. Im allgemeinen liegen die Verfahrensparameter in kontinuierlichen Verfahren während des Aufrauhens in folgenden Bereichen: die Temperatur des Elektrolyten zwischen 20 und 60 _{°}C, die Stromdichte zwischen 3 und 130 A/dm², die Verweilzeit eines aufzurauhenden Materialpunktes im Elektrolyten zwischen 10 und 300 s und die Elektrolytströmungsgeschwindigkeit an der Oberfläche des aufzurauhenden Materials zwischen 5 und 100 cm/s. In diskontinuierlichen Verfahren liegen die erforderlichen Stromdichten eher im unteren Teil und die Verweilzeiten eher im oberen Teil der jeweils angegebenen Bereiche; auf die Strömung des Elektrolyten kann dabei auch verzichtet werden.

Neben den bei der Darstellung zum Stand der Technik genannten Stromformen können auch überlagerter Wechselstrom und Ströme niedriger Frequenz eingesetzt werden.

Im erfindungsgemäßen Verfahren können als aufzurauhende Materialen beispielsweise die folgenden eingesetzt werden, die entweder als Platte, Folie oder Band vorliegen:
- "Reinaluminium" (DIN-Werkstoff Nr. 3.0255), d. h. bestehend aus mehr als 99,5 % AI und den folgenden zulässigen Beimengungen von (maximale Summe von 0,5 %) 0,3 % Si, 0,4 % Fe, 0,03 % Ti, 0,02 % Cu, 0,07 % Zn und 0,03 % Sonstigem, oder
- "AI-Legierung 3003" (vergleichbar mit DIN-Werkstoff Nr. 3.0515), d. h. bestehend aus mehr als 98,5 % Al, den Legierungsbestandteilen 0 bis 0,3 % Mg und 0,8 bis 1,5% Mn und den folgenden zulässigen Beimengungen von 0,5 % Si, 0,5 % Fe, 0,2 % Ti, 0,2 % Zn, 0,1 % Cu und 0,15 % Sonstigem.

Jedoch läßt sich das erfindungsgemäße Verfahren auch auf andere Aluminiumlegierungen übertragen.

Nach dem erfindungsgemäßen elektrochemischen Aufrauhverfahren kann sich dann in einer weiteren anzuwendenden Verfahrensstufe eine anodische Oxidation des Aluminiums anschließen, um beispielsweise die Abrieb- und die Haftungseigenschaften der Oberfläche des Trägermaterials zu verbessern.

Vor dem Anodisierschritt kann noch eine alkalische, vorzugsweise jedoch eine saure Zwischenbeizung zur Entfernung eines etwaigen Belages bzw. zur Verbesserung der Wasserführung vorgenommen werden.

Zur anodischen Oxidation können die üblichen Elektrolyte wie H₂S0₄, H₃P0₄, H₂C₂0₄, Amidosulfonsäure, Sulfobernsteinsäure, Sulfosalicylsäure oder deren Mischungen eingesetzt werden. Es wird beispielsweise auf folgende Standardmethoden für den Einsatz von H₂S0₄ enthaltenden wäßrigen Elektrolyten für die anodische Oxidation von Aluminium hingewiesen (siehe dazu z. B. M. Schenk, Werkstoff Aluminium und seine anodische Oxydation, Francke Verlag, Bern 1948, Seite 760; Praktische Galvanotechnik, Eugen G. Leuze Verlag, Saulgau 1970, Seiten 395 ff. und Seiten 518/519; W. Hübner und C. T. Speiser, Die Praxis der anodischen Oxidation des Aluminiums, Aluminium Verlag, Düsseldorf 1977, 3. Auflage, Seiten 137 ff.):
- Das Gleichstrom-Schwefelsäure-Verfahren, bei dem in einem wäßrigen Elektrolyten aus üblicherweise ca. 230 g H₂S0₄ pro 1 Liter Lösung bei 10 bis 22 _{°}C und einer Stromdichte von 0,5 bis 2,5 A/dm² während 10 bis 60 min anodisch oxidiert wird. Die Schwefelsäurekonzentration in der wäßrigen Elektrolytlösung kann dabei auch bis auf 8 bis 10 Gew.-% H₂S0₄ (ca. 100 g/I H₂S0₄) verringert oder auch auf 30 Gew.-% (365 g/I H₂S0₄) und mehr erhöht werden.
- Die "Hartanodisierung" wird mit einem wäßrigen H₂S0₄ enthaltenden Elektrolyten einer Konzentration von 166 g/I H₂S0₄ (oder ca. 230 g/I H₂S0₄) bei einer Betriebstemperatur von 0 bis 5 _{°}C, bei einer Stromdichte von 2 bis 3 AIdm², einer steigenden Spannung von etwa 25 bis 30 V zu Beginn und etwa 40 bis 100 V gegen Ende der Behandlung und während 30 bis 200 min durchgeführt.

Neben den im vorhergehenden Absatz bereits genannten Verfahren zur anodischen Oxidation von Druckplattenträgermaterialien können beispielsweise noch die folgenden Verfahren zum Einsatz kommen: z. B. kann die anodische Oxidation von Aluminium in einem wäßrigen H₂S0₄ enthaltenden Elektrolyten, dessen Al3⁺⁻lonengehalt auf Werte von mehr als 12 g/I eingestellt wird (nach der DE-A 28 11 396 = US-A 4 211 619), in einem wäßrigen, H₂S0₄ und H₃P0₄ enthaltenden Elektrolyten (nach der DE-A 27 07 810 = US-A 4 049 504) oder in einem wäßrigen, H₂S0₄, HₛP0₄ und AI3+-lonen enthaltenden Elektrolyten (nach der DE-A 28 36 803 ₌ US-A 4 229 226) durchgeführt werden.

Zur anodischen Oxidation wird bevorzugt Gleichstrom verwendet, es kann jedoch auch Wechselstrom oder eine Kombination dieser Stromarten (z. B. Gleichstrom mit überlagertem Wechselstrom) eingesetzt werden. Die Schichtgewichte an Aluminiumoxid bewegen sich im Bereich von 1 bis 10 g/m2, entsprechend einer Schichtdicke von etwa 0,3 bis 3,0 µm. Nach der Stufe der elektrochemischen Aufrauhung und vor der einer anodischen Oxidation kann auch eine einen Flächenabtrag von der aufgerauhten Oberfläche bewirkende Modifizierung angewendet werden, so wie sie beispielsweise in der DE-A 30 09 103 beschrieben ist. Eine solche modifizierende Zwischenbehandlung kann u. a. den Aufbau abriebfester Oxidschichten und eine geringere Tonneigung beim späteren Drucken ermöglichen.

Der Stufe einer anodischen Oxidation des Druckplattenträgermaterials aus Aluminium können auch eine oder mehrere Nachbehandlungsstufen nachgestellt werden. Dabei wird unter Nachbehandeln insbesondere eine hydrophilierende chemische oder elektrochemische Behandlung der Aluminiumoxidschicht verstanden.

Auf das Material wird eine lichtempfindliche Reproduktionsschicht aufgebracht. Als lichtempfindliche Reproduktionsschichten sind grundsätzlich alle Schichten geeignet, die nach dem Belichten, gegebenenfalls mit einer nachfolgenden Entwicklung und/oder Fixierung, eine bildmäßige Fläche liefern von der gedruckt werden kann und/oder die ein Reliefbild einer Vorlage darstellt.

Die nach dem erfindungsgemäßen Verfahren aufgerauhten Materialien für Druckplattenträger weisen eine sehr gleichmäßige Topographie auf, was in positiver Weise die Auflagestabilität und die Wasserführung beim Drucken von aus diesen Trägern hergestellten Druckformen beeinflußt. Es treten - im Vergleich zur Anwendung von reinen Salzsäureelektrolyten - weniger häufig "Narben" (mit der Umgebungs-aufrauhung verglichen: markante Vertiefungen) auf, diese können sogar vollständig unterdrückt sein; besonders gelingt es mit den erfindungsgemäßen Verfahren auch flache, narbenfreie Träger zu erzeugen. Die Vergleichsbeispiele 9 bis 12 und 41 bis 49 zeigen im Vergleich mit den übrigen Beispielen die Wirkung des Ammoniumionenzusatzes unter Einhaltung eines pH-Wertes < 4,5 als Hilfsmittel zur Erzielung flacherer und trotzdem gleichmäßiger Oberflächen. Diese Oberflächeneigenschaften lassen sich ohne besonders großen apparativen Aufwand realisieren.

### Beispiele

Ein Aluminiumblech (DIN-Werkstoff Nr. 3.0255) wird zunächst während 60 s in einer wäßrigen Lösung eines Gehalts von 20 g/I NaOH bei Raumtemperatur gebeizt. Die Aufrauhung erfolgt in den jeweils angegebenen Elektrolytsystemen bei 40 _{°}C.

Eine Einschränkung auf die Ausführungsbeispiele besteht jedoch nicht.

Die Einordnung in die Qualitätsklassen (Oberflächentopographie in bezug auf Gleichmäßigkeit, Narbenfreiheit und Flächendeckung) erfolgt durch visuelle Beurteilung unter dem Mikroskop, wobei einer homogen-aufgerauhten und narbenfreien Oberfläche die Qualitätsstufe "1" (bester Wert) zugeteilt wird. Einer Oberfläche mit dicken Narben einer Größe von mehr als 30 11m und/oder einer extrem ungleichmäßig aufgerauhten bzw. fast walzblanken Oberfläche wird die Qualitätsstufe "10" (schlechtester Wert) zugeteilt.

## Patentansprüche

1. Verfahren zur elektrochemischen Aufrauhung von Aluminium für Druckplattenträger mit Wechselstrom in einem chloridionenhaltigen und ammoniumhaltigen sauren Elektrolyten, dadurch gekennzeichnet, daß dem Elektrolyten wenigstens eine ammoniumionenhaltige Verbindung in einer Konzentration von 40g11 bis zur Sättigungsgrenze zugesetzt und wobei der pH-Wert auf < 4,5 eingestellt wird.

2. Verfahren nach Anspruch 1, dadurch gekennzeichnet, daß man die Gesamtchloridionenkonzentration des Elektrolyten auf höher als 8 Gew.-% einstellt.

3. Verfahren nach Anspruch 1 oder 2, dadurch gekennzeichnet, daß man als chloridionenhaltigen Elektrolyten Salzsäure einsetzt.

4. Verfahren nach einem der Ansprüche 1 bis 3, dadurch gekennzeichnet, daß man die Salzsäurekonzentration im Elektrolyten zwischen 0,01 und 50 g/I einstellt.

5. Verfahren nach Anspruch 4, dadurch gekennzeichnet, daß man die Salzsäurekonzentration zwischen 0,01 und 30 g/I einstellt.

6. Verfahren nach Anspruch 5, dadurch gekennzeichnet, daß man die Konzentration der ammoniumionenhaltigen Verbindung auf 70,0 g/I bis 400 g/I einstellt.

7. Verfahren nach einem der Ansprüche 1 bis 6, dadurch gekennzeichnet, daß man den pH-Wert auf < 3,0 einstellt.

8. Verfahren nach einem der Ansprüche 1 bis 7, dadurch gekennzeichnet, daß man als ammoniumionenhaltige Verbindung wenigstens ein Ammoniumsalz einer anorganischen Säure einsetzt.

9. Verfahren nach einem der Ansprüche 1 bis 8, dadurch gekennzeichnet, daß man Ammoniumchlorid einsetzt.

10. Verfahren nach einem der Ansprüche 1 bis 9, dadurch gekennzeichnet, daß man dem Elektrolyten zusätzlich noch wenigstens ein Aluminiumsalz zusetzt.

11. Verfahren nach Anspruch 10, dadurch gekennzeichnet, daß man das Aluminiumsalz einer anorganischen Säure zusetzt.

12. Verfahren nach Anspruch 11, dadurch gekennzeichnet, daß man Aluminiumchlorid zusetzt.

13. Verfahren nach einem der Ansprüche 10 bis 12, dadurch gekennzeichnet, daß man das Aluminiumsalz in einer Konzentration von 20 bis 200 g/l bezogen auf den Elektrolyten einsetzt.

14. Verfahren nach einem der Ansprüche 1 bis 13, dadurch gekennzeichnet, daß man mit einer Stromdichte größer als 30 A/dm² arbeitet.

15. Verfahren nach einem der Ansprüche 1 bis 14, dadurch gekennzeichnet, daß man die Aufrauhung während eines Zeitraums von 3 bis 30 sec durchführt.

16. Verfahren nach einem der Ansprüche 1 bis 15, dadurch gekennzeichnet, daß man nach der Aufrauhung und vor der Anodisierung eine alkalische oder vorzugsweise saure Zwischenbeize durchführt.

## Claims

1. Process for electrochemically graining aluminium for use in printing plate supports, by means of an alternating current in an acidic electrolyte containing chloride ions and ammonium ions, wherein at least one compound containing ammonium ions is added to the electrolyte in a concentration of 40 g/I up to the saturation limit and the pH is adjusted to < 4.5.

2. A process as claimed in claim 1, wherein the total concentration of chloride ions in the electrolyte is adjusted to be higher than 8% by weight.

3. A process as claimed in claim 1 or 2, wherein hydrochloric acid is used as the electrolyte containing chloride ions.

4. A process as claimed in any of claims 1 to 3, wherein the hydrochloric acid concentration in the electrolyte is adjusted between 0.01 and 50 g/I.

5. A process as claimed in claim 4, wherein the hydrochloric acid concentration is adjusted between 0.01 and 30 g/l.

6. A process as claimed in claim 5, wherein the concentration of the compound containing ammonium ions is adjusted in the range from 70 g/I to 400 g/i.

7. A process as claimed in any of claims 1 to 6, wherein the pH is adjusted to < 3.0.

8. A process as claimed in any of claims 1 to 7, wherein at least one ammonium salt of an inorganic acid is used as the compound containing ammonium ions.

9. A process as claimed in any of claims 1 to 8, wherein ammonium chloride is used.

10. A process as claimed in any of claims 1 to 9, wherein at least one aluminum salt is additionally added to the electrolyte.

11. A process as claimed in claim 10, wherein the aluminum salt of an inorganic acid is added.

12. A process as claimed in claim 11, wherein aluminum chloride is added.

13. A process as claimed in any of claims 10 to 12, wherein the aluminum salt is used in a concentration from 20 to 200 g/I based on the electrolyte.

14. A process as claimed in any of claims 1 to 13, wherein a current density greater than 30 A/dm2 is used.

15. A process as claimed in any of claims 1 to 14, wherein graining is carried out for a period from 3 to 30 seconds.

16. A process as claimed in any of claims 1 to 15, wherein an alkaline or preferably an acidic intermediate pickling is carried out after graining and before anodizing.

## Revendications

1. Procédé pour le grainage électrochimique d'aluminium pour supports de plaques d'impression, à l'aide de courant alternatif, dans un électrolyte acide contenant des ions chlorure et des ions ammonium, caractérisé en ce que l'on ajoute à l'électrolyte, à une concentration allant de 40 g/I à la limite de saturation, au moins un composé contenant des ions ammonium, et en ajustant le pH à < 4,5.

2. Procédé selon la revendication 1, caractérisé en ce que l'on ajuste à >8% en poids la concentration totale des ions chlorure de l'électrolyte.

3. Procédé selon la revendication 1 ou 2, caractérisé en ce que, en tant qu'électrolyte contenant des ions chlorure, on utilise l'acide chlorhydrique.

4. Procédé selon l'une des revendications 1 à 3, caractérisé en ce que l'on ajuste la concentration d'acide chlorhydrique dans l'électrolyte entre 0,01 et 50 g/I.

5. Procédé selon la revendication 4, caractérisé en ce que l'on ajuste la concentration de l'acide chlorhydrique entre 0,01 et 30 g/I.

6. Procédé selon la revendication 5, caractérisé en ce que l'on ajuste la concentration du composé contenant des ions ammonium à 70,0-400 g/I.

7. Procédé selon l'une des revendications 1 à 6, caractérisé en ce que l'on ajuste le pH à < 3,0.

8. Procédé selon l'une des revendications 1 à 7, caractérisé en ce que, en tant que composé contenant des ions ammonium, on utilise au moins un sel d'ammonium d'un acide minéral.

9. Procédé selon l'une des revendications 1 à 8, caractérisé en ce que l'on utilise le chlorure d'ammonium.

10. Procédé selon l'une des revendications 1 à 9, caractérisé en ce que l'on ajoute en outre à l'électrolyte encore au moins un sel d'aluminium.

11. Procédé selon la revendication 10, caractérisé en ce que l'on ajoute le sel d'aluminium d'un acide minéral.

12. Procédé selon la revendication 11, caractérisé en ce que l'on ajoute du chlorure d'aluminium.

13. Procédé selon l'une des revendications 10 à 12, caractérisé en ce que l'on utilise le sel d'aluminium à une concentration de 20-200 g/I, par rapport à l'électrolyte.

14. Procédé selon l'une des revendications 1 à 13, caractérisé en ce que l'on opère avec une densité de courant de plus de 30 A/dm².

15. Procédé selon l'une des revendications 1 à 14, caractérisé en ce que l'on effectue le grainage pendant une durée de 3 à 30 s.

16. Procédé selon l'une des revendications 1 à 15, caractérisé en ce que, après le grainage et avant l'anodisation, on effectue un décapage intermédiaire alcalin ou, de préférence, acide.
